# FASCICULE DE BREVET EUROPEEN

(11) **EP 0 786 528 B1**
(45) Date de publication et mention de la délivrance du brevet: **29.09.2004**
(21) Numéro de dépôt: 97400114.1
(22) Date de dépôt: 21.01.1997
(51) Int. Cl.: C21D 8/12

(54) **Procédé de fabrication de tôle d'acier magnétique à grains non orientés et tôle obtenue par le procédé**
Verfahren zum Herstellen nichtkornorientierter Elektrobleche und nach diesem Verfahren hergestellte Bleche
Process for manufacturing non grain-oriented magnetic steel sheet and sheet obtained by this process

(30) Priorité: 25.01.1996 FR 9600808
(43) Date de publication de la demande: 30.07.1997
(62) Demande divisionnaire de: 04014453.7
(73) Titulaire: USINOR, 92800 Puteaux (FR)
(72) Inventeur: Poiret, Philippe, 62330 Isbergues (FR); Bavay, Jean-Claude, 62330 Isbergues (FR); Verdun, Jean, 92150 Suresnes (FR); Bertoni, André, 48200 St Chely d'Apcher (FR); Hernandez, Jacques, 48200 St Chely d'Apcher (FR)
(74) Mandataire: Ventavoli, Roger

(56) Documents cités:
- EP-A- 0 434 641
- EP-A- 0 469 980
- EP-A- 0 490 617
- DATABASE WPI Section Ch, Week 9523 Derwent Publications Ltd., London, GB; Class L03, AN 95-175539 XP002015338 & JP 07 097 628 A (NIPPON STEEL CORP) , 11 Avril 1995 & WO 96 00306 A
- PATENT ABSTRACTS OF JAPAN vol. 016, no. 351 (C-0968), 29 Juillet 1992 & JP 04 107216 A (KOBE STEEL LTD), 8 Avril 1992,

## Description

La présente invention concerne un procédé de fabrication de tôle d'acier magnétique à grains non orientés.

Les tôles magnétiques dites à grains non orientés, c'est à dire ayant des propriétés magnétiques isotropes sont particulièrement destinées à la construction de dispositifs électromagnétiques dans lesquels le flux magnétique généré par les enroulements électriques n'est pas constant, comme par exemple dans les machines tournantes. Certains transformateurs utilisés dans le domaine de l'électroménager utilisent ce type de tôles pour des raisons économiques.

Ces dispositifs électromagnétiques sont constitués de tôles découpées et assemblées. Les tôles ont une efficacité qui s'évalue en fonction de deux paramètres qui sont l'induction, d'une part, et les pertes spécifiques d'autre part.

L'induction est limitée par l'aimantation à saturation des tôles et cette aimantation est d'autant plus élevée que l'acier est riche en fer. L'addition d'éléments d'alliage dans l'acier entraîne une augmentation de la résistivité électrique, ce qui a pour fonction de diminuer les pertes par courants de Foucault.

L'élaboration sous vide de l'acier permet d'améliorer d'une part, la propreté et la pureté dudit acier et d'autre part, de réduire les pertes par hystérésis.

Aussi, il est nécessaire de trouver un compromis, du point de vue composition, entre l'aimantation et les pertes.

Il est connu du brevet EP 0 469 980 un procédé utilisé dans le domaine de la fabrication de tôles magnétiques à grains non orientés, le procédé comportant successivement, après élaboration sous vide d'un acier, une opération de laminage à chaud suivie d'un bobinage, un recuit rapide dit au défilé de la tôle laminée à chaud, une opération facultative de grenaillage, une opération de décapage, une opération de laminage à froid en une ou plusieurs étapes suivies d'un recuit, le recuit final étant réalisé sous atmosphère contrôlée, décarburante si nécessaire.

Les tôles obtenues par ce procédé, pour une épaisseur finale de 0,50 millimètre environ, ont des pertes spécifiques inférieures à 6,5 W/Kg sous une induction de 1,5 Tesla et une fréquence de 50 Hertz ainsi qu'une aimantation supérieure à 1,74 Tesla sous un champ électrique de 5000 A/m.

Pour une épaisseur de la tôle d'environ 0,65 millimètre, les pertes totales massiques sont inférieures à 7,5 W/Kg sous une induction de 1,5 Tesla et une fréquence de 50 Hertz. L'aimantation est supérieure à 1,75 Tesla sous un champ de 5000 A/m.

L'invention a pour but d'améliorer les caractéristiques magnétiques des tôles à grains non orientés réalisées avec un acier ne contenant que très peu de silicium, c'est à dire de réduire les pertes magnétiques et d'augmenter l'aimantation sous un champ électrique déterminé.

Elle a pour objet un procédé de fabrication d'une tôle magnétique à grains non orientés à partir de l'élaboration sous vide d'un acier ayant une composition moins de 0,5% de silicium en particulier
carbone < 0,01%,
silicium < 0,5%,
manganèse, de 0,05 à 0,5%,
aluminium < 0,03%,
phosphore < 0,20%,
soufre < 0,015%;
azote < 0,01%
oxygène < 0,01%, fer et impuretés inévitables,
ledit acier, mis sous forme de brame, étant soumis successivement à :
un laminage à chaud avec une température de réchauffage de brame inférieure à 1300°C, une température de fin de laminage à chaud inférieure à 950°C, la bande laminée à chaud étant bobinée à une température supérieure à 550°C,
une opération facultative de grenaillage,
une opération de décapage,
puis laminée à froid en au moins une opération de laminage à froid à une épaisseur inférieure ou égale à 1,5 mm, la bande laminée à froid étant soumise à un recuit final.

Les autres caractéristiques de l'invention sont:
dans une forme de l'invention,
   - le laminage à froid en une opération est réalisé sous un taux de réduction compris entre 25 et 90%.
dans une autre forme de l'invention,
   - le recuit final au défilé est réalisé à une température comprise entre 700 et 1050 °C pendant un temps inférieur à 10 mn.

En outre, après le recuit final, on soumet la tôle préalablement découpée à un recuit d'élimination des contraintes.
- le recuit d'élimination des contraintes est effectué à une température supérieure à 650 °C pendant un temps supérieur à 3 mn.

La description qui suit donnant une suite d'exemples de réalisation fera bien comprendre l'invention.

La figure unique présente une courbe d'aimantation en fonction des taux de laminage à froid, le laminage à froid étant réalisé en une seule opération.

Selon la présente invention, il est mis en évidence que l'on peut réduire les pertes massiques à 1,5 Tesla et 50 Hertz, à moins de 5 W/Kg pour une épaisseur de tôle d'environ 0,35 mm, à moins de 6 W/Kg pour une épaisseur de tôle d'environ 0,50 mm; à moins de 8W/Kg pour une épaisseur de tôle d'environ 0,65 mm, à moins de 11 W/Kg pour une épaisseur de tôle d'environ 1 mm, et obtenir une aimantation égale ou supérieure à 1,72 T sous un champ électrique de 5000 A/m pour une tôle de 0,35 mm d'épaisseur, une aimantation égale ou supérieure à 1,75 Tesla pour des tôles de 0,50mm, 0,65 mm, et 1mm d'épaisseur en soumettant selon le procédé de l'invention, un acier ayant la composition donnée à :
- un laminage à chaud avec une température de réchauffage de brame inférieure à 1300°C, une température de fin de laminage à chaud inférieure à 950°C, la bande laminée à chaud étant bobinée à une température supérieure à 550°C, puis laminée à froid avec un taux de réduction supérieur ou égal à 25 %, en une opération de laminage à froid à une épaisseur inférieure ou égale à 1,5 mm, la bande laminée à froid étant soumise à un recuit final.

Dans ce procédé il n'est pas effectué de recuit rapide de la tôle laminée à chaud.

Les exemples de 1 à 5 qui suivent, illustrent les caractéristiques générales de la présente invention. Exemple 1.

Une brame de l'acier N°1, dont la composition chimique pondérale est donnée dans le tableau 1 est réchauffée à 1200°C puis subit un premier laminage à chaud avec un taux de réduction de 86% et un second laminage à chaud avec un taux de réduction de 93%. La température de fin de laminage à chaud est de 860°C, la bande de tôle laminée à chaud d'épaisseur 2,5 mm est bobinée à la température de 710°C.

**TABLEAU 1**

| **( Acier n°1 )** | | | | | |
|---|---|---|---|---|---|
| C | Mn | Si | S | Al | P |
| 0,003% | 0,308% | 0,347% | 0,010% | 0,001% | 0,160% |

Pour effectuer des mesures comparatives la bande de tôle ainsi obtenue est partagée en tronçons :
- une partie des tronçons subissent un recuit rapide de 2,5 minutes à 1050°C avant laminage à froid pour servir de référence.
- les autres tronçons sont selon l'invention, laminés à froid sans effectuer de recuit avant le laminage à froid.

Les tronçons subissent un laminage à froid en une seule opération pour obtenir des tronçons à l'épaisseur finale de 0,35 millimètre, 0,50 millimètre, 0,65 millimètre et 1 millimètre, ce qui correspond à des taux de réduction à froid de 86%, 80%, 74% et 60%.

Un recuit final est effectué à une température de 880°C pendant 2 mn pour les tronçons de tôle de 0,35 mm, 0,50 mm et 1mm d'épaisseur. Le recuit final est effectué à une température de 920°C pendant 2,5 minutes (mn) pour les tronçons de tôle d'épaisseur finale de 0,65 mm.

Le tableau 2 présente les caractéristiques en pertes massiques en Watt / Kilogramme à 1,5 Tesla et 50 Hertz et l'aimantation en Tesla sous un champ électrique de 5000 A/m pour une épaisseur de tôle d'environ 0,35 mm, d'environ 0,50 mm, d'environ 0,65 mm et d'environ 1 mm.

**TABLEAU 2.**

| | W 1,5/50 ( W/kg ) | B5000 ( Tesla ) |
|---|---|---|
| Tôle de 0,35 mm avec recuit ( référence ) | 3,95 | 1,78 |
| Tôle de 0,50 mm avec recuit. ( référence) | 4,70 | 1,78 |
| Tôle de 0,65 mm avec recuit. ( référence ) | 5,90 | 1,78 |
| Tôle de 1 mm avec recuit ( référence) | 11,16 | 1,79 |

| | W 1,5/50 (W/kg) | B5000 (Tesla) |
|---|---|---|
| Tôle sans recuit. ( invention ) | | |
| Tôle de 0,35 mm d'épaisseur | 4,10 | 1,75 |
| Tôle de 0,50 mm d'épaisseur. | 5,20 | 1,77 |
| Tôle de 0,65 mm d'épaisseur. | 6,72 | 1,77 |
| Tôle de 1 mm d'épaisseur | 9,60 | 1,76 |

L'aptitude à l'aimantation de la tôle d'épaisseur finale de 1 mm, 0,65 mm et 0,50 mm est égale ou supérieure à 1,75 Tesla sous un champ de 5000 A/m lorsque l'épaisseur avant laminage à froid varie de 2 mm à 3,3 mm ( comme résumé dans le tableau 2 bis ) dans le cas du bobinage de la tôle laminée à chaud à la température supérieure à 650°C et en l'absence de recuit avant laminage à froid. Pour la tôle d'épaisseur finale de 0,35 mm, l'épaisseur avant laminage à froid doit être inférieure à 3,3 mm pour obtenir une aimantation égale ou supérieure à 1,75 Tesla.

**Tableau 2 bis.**

| Epaisseur finale ( mm ) | Epaisseur avant laminage à froid ( mm ) | B 5000 ( Tesla ) |
|---|---|---|
| 1 | 3,3 | 1,77 |
| - | 2,5 | 1,76 |
| - | 2 | 1,77 |
| 0,65 | 3,3 | 1,77 |
| - | 2,5 | 1,77 |
| - | 2 | 1,78 |
| 0,50 | 3,3 | 1,75 |
| - | 2,5 | 1,77 |
| - | 2 | 1,77 |
| 0,35 | 3,3 | 1,74 |
| - | 2,5 | 1,75 |
| - | 2 | 1,76 |

### Exemple 2.

Une brame de l'acier n° 1 est laminée à chaud de la même manière que dans l'exemple 1, mais avec un bobinage à la température de 610°C, un tronçon de la tôle étant laminée à froid avec un taux de réduction de 80%, l'autre tronçon avec un taux de réduction de 74%, sans recuit initial, c'est-à-dire sans recuit avant laminage à froid .

Après le même recuit final que dans l'exemple 1, il a été obtenu les caractéristiques magnétiques présentées dans le tableau 3

**TABLEAU 3.**

| | W 1,5/ 50 | B5000 |
|---|---|---|
| | ( W/kg ) | ( Tesla ) |
| Tôle sans recuit. ( invention ) | | |
| Tôle de 0,50 mm d'épaisseur. | 5,95 | 1,74 |
| Tôle de 0,65 mm d'épaisseur. | 7,67 | 1,74 |

### Exemple 3.

Une brame de l'acier n°1 est laminée à chaud de la même manière que dans l'exemple 1, mais avec une température de fin de laminage à chaud de 910°C, la tôle étant laminée à froid avec un taux de réduction de 80% sans recuit initial.

Après le même recuit final que dans l'exemple 1, il a été obtenu les caractéristiques magnétiques présentées dans le tableau 4

**TABLEAU 4.**

| | W 1,5/ 50 | B5000 |
|---|---|---|
| | ( W/kg ) | ( Tesla ) |
| Tôle sans recuit. ( invention ) | | |
| Tôle de 0,50 mm d'épaisseur. | 5,25 | 1,72 |

Les exemples précédents comparatifs mettent en évidence, par la variation des valeurs obtenues en pertes et induction, et avec la composition de la présente invention, la nécessité d'accroître la température de bobinage ainsi que de limiter la température de fin de laminage à chaud en l'absence de traitement de recuit de la bande laminée à chaud.

### Exemple 4.

Une brame d'acier n°2 dont la composition pondérale est donnée dans le tableau 5 est traitée dans les mêmes conditions que la brame d'acier n°1 de l'exemple 1, la tôle étant laminée à froid sans recuit initial.

**TABLEAU 5**

| **( Acier n°2 )** | | | | | |
|---|---|---|---|---|---|
| C | Mn | Si | S | Al | P |
| 0,003% | 0,870% | 0,342% | 0,008% | 0,001% | 0,188% |

Les caractéristiques magnétiques obtenues sont présentées dans le tableau 6

**TABLEAU 6.**

| | W 1,5/ 50 | B5000 |
|---|---|---|
| | ( W/kg ) | ( Tesla ) |
| Tôle sans recuit. | | |
| Tôle de 0,50 mm d'épaisseur. | 5,32 | 1,71 |
| Tôle de 0,65 mm d'épaisseur. | 6,32 | 1,72 |

### Exemple 5.

Une brame d'acier n°3 dont la composition pondérale est donnée dans le tableau 7 est traitée dans les mêmes conditions que la brame n°1 de l'exemple 1, la tôle étant laminée à froid sans recuit initial.

**TABLEAU 7**

| **( Acier n°3 )** | | | | | |
|---|---|---|---|---|---|
| C | Mn | Si | S | Al | P |
| 0,003% | 0,106% | 0,326% | 0,007% | 0,001% | 0,173% |

Les caractéristiques magnétiques obtenues sont présentées dans le tableau 8

**TABLEAU 8.**

| | W 1,5/ 50 | B5000 |
|---|---|---|
| | ( W/kg ) | ( Tesla ) |
| Tôle sans recuit. ( invention ) | | |
| Tôle de 0,50 mm d'épaisseur. | 5,80 | 1,77 |
| Tôle de 0,65 mm d'épaisseur. | 7,03 | 1,77 |

On remarque en comparant les exemples 4 et 5 et les tableaux de valeurs 6 et 8 que la teneur en manganèse doit être inférieure à 0,5% car une teneur élevée en manganèse génère une diminution de l'aimantation. Cependant, un minimum de 0,05% de manganèse est nécessaire car une diminution de la teneur en manganèse tend à générer une augmentation des pertes.

Du point de vue composition, la présence de silicium et de manganèse en solution solide dans le fer augmente considérablement la résistivité électrique et, par conséquent, diminue les pertes d'énergie qui accompagnent la variation du flux d'induction magnétique. Cependant, la polarisation magnétique à saturation décroît en fonction de la teneur en silicium, en aluminium, en manganèse. Il en résulte une moindre perméabilité magnétique de l'acier au point de fonctionnement usuel des machines. ll est donc nécessaire de trouver le meilleur compromis entre la teneur en éléments d'alliage et les performances magnétiques visées. En conséquence, l'acier selon l'invention possède une teneur massique en silicium inférieure à 0,5%, et une teneur en manganèse inférieure à 0,5% pour obtenir une haute perméabilité.

La conductivité thermique est un paramètre important dans la construction des machines électriques. En effet, les pertes d'énergie par effet Joule dans les matériaux sont évacuées à l'extérieur par l'intermédiaire du circuit magnétique constitué de tôles découpées empilées. L'addition de silicium, de manganèse et d'aluminium dans le fer se traduit par une diminution de la conductivité thermique.

De ce point de vue, l'acier doit être non ou très peu allié, la faible teneur en silicium, en manganèse et en aluminium de l'acier selon l'invention permet de limiter l'échauffement des moteurs qui est préjudiciable à la bonne tenue des isolants enrobant les conducteurs. La meilleure évacuation des calories peut aussi autoriser une augmentation de la puissance massique, via l'accroissement des niveaux d'induction, sans augmentation de la température.

En d'autres termes, la composition de l'invention, de par la conductivité thermique qu'elle confère à l'acier, assure un refroidissement par conduction thermique des dispositifs électriques.

Selon l'invention, il est montré qu'on peut parvenir avec un acier ayant une composition chimique déterminée à la réalisation de tôle magnétique possédant des propriétés remarquables:
- sans effectuer de recuit rapide de la tôle laminée à chaud, grâce à un meilleur contrôle de la température de fin de laminage à chaud et de bobinage, et à condition de limiter la teneur en manganèse contenu dans la composition de l'acier.

La tôle obtenue par le procédé peut être soumise, après découpe et assemblage des circuits magnétiques, à un recuit d'élimination des contraintes.

Ce recuit d'élimination des contraintes dues au découpage, provoque une réduction sensible des pertes sans dégradation de l'aptitude à l'aimantation:
- en l'absence de recuit initial et avec un seul laminage à froid.

## Revendications

1. Procédé de fabrication d'une tôle magnétique à grains non orientés à partir de l'élaboration sous vide d'un acier ayant une composition
carbone < 0,01 %
silicium < 0,5%,
manganèse, de 0,05 à 0,5%
aluminium < 0,03%,
phosphore < 0,20%,
soufre < 0,015%;
azote < 0,01 %,
oxygène < 0,01 %, le reste étant du fer et impuretés inévitables,
ledit acier, mis sous forme de brame, étant soumis successivement à :
un laminage à chaud avec une température de réchauffage de brame inférieure à 1300°C, une température de fin de laminage à chaud inférieure à 950°C, la bande laminée à chaud étant bobinée à une température supérieure à 550°C,
une opération facultative de grenaillage,
une opération de décapage,
puis laminée à froid avec un taux de réduction supérieur ou égal à 25%, en une opération de laminage à froid à une épaisseur inférieure ou égale à 1,5 mm, la bande laminée à froid étant soumise à un recuit final.

2. Procédé selon la revendication 1 **caractérisé en ce que** le laminage à froid en une opération est réalisé sous un taux de réduction compris entre 25 et 90%.

3. Procédé selon les revendications 1 à 2, **caractérisé en ce que** le recuit final au défilé est réalisé à une température comprise entre 700 et 1050 °C pendant un temps inférieur à 10 mn.

4. Procédé selon les revendications 1 à 3, **caractérisé en ce que**, en outre, après le recuit final on soumet la tôle préalablement découpée à un recuit d'élimination des contraintes.

5. Procédé selon la revendication 4, **caractérisé en ce que** le recuit d'élimination des contraintes est effectué à une température supérieur à 650 °C pendant un temps supérieur à 3 mn.

## Patentansprüche

1. Verfahren zum Herstellen eines nichtkornorientierten Magnetblechs aus einem unter Vakuum erzeugten Stahl mit der Zusammensetzung
Kohlenstoff < 0,01 %
Silizium < 0,5 %
Mangan 0,05 - 0,5 %
Aluminium < 0,03 %
Phosphor < 0,20 %
Schwefel < 0,015 %
Stickstoff < 0,01 %
Sauerstoff < 0,01 %
wobei der Rest Eisen und unvermeidbaren Verunreinigungen sind,
wobei der zu Brammen geformte Stahl nacheinander
mit einer Brammenerwärmungstemperatur unter 1300°C und einer Warmwalzendtemperatur unter 950°C warmgewalzt wird, das warmgewalzte Band bei einer Temperatur über 550°C aufhaspelt wird, einer fakultativen Strahlbehandlung und einer Beizbehandlung unterworfen wird und dann mit einer Querschnittsreduktion von größer oder gleich 25 % in einem Arbeitsgang auf eine Dicke von kleiner oder gleich 1,5 mm kaltgewalzt wird und das kaltgewalzte Band schlussgeglüht wird.

2. Verfahren nach Anspruch 1, **dadurch gekennzeichnet, dass** das Kaltwalzen in einem Arbeitsgang unter einer Querschnittsreduktion von 25 bis 90 % durchgeführt wird.

3. Verfahren nach Anspruch 1 bis 2, **dadurch gekennzeichnet, dass** das anschließende Schlussglühen bei einer Temperatur zwischen 700 und 1050°C während weniger als 10 min durchgeführt wird.

4. Verfahren nach Anspruch 1 bis 3, **dadurch gekennzeichnet, dass** das vorher zugeschnittene Blech nach dem Schlussglühen zusätzlich spannungsarmgeglüht wird.

5. Verfahren nach Anspruch 4, **dadurch gekennzeichnet, dass** das Spannungsarmglühen bei einer Temperatur über 650°C während mehr als 3 min durchgeführt wird.

## Claims

1. Method for manufacturing a non-grain-oriented magnetic steel sheet starting from the vacuum smelting of a steel having a composition of:
carbon < 0.01 %;
silicon < 0.5%;
manganese, from 0.05 to 0.5%;
aluminium < 0.03%;
phosphorus < 0.20%;
sulphur < 0.015%;
nitrogen < 0.01 %;
oxygen < 0.01 %,
the rest being iron and inevitable impurities, said steel, made in slab form, being subjected in succession to: a hot-rolling operation with a slab reheat temperature below 1300°C and a temperature, at the end of hot rolling, of below 950°C, the hot-rolled strip being coiled at a temperature above 550°C; an optional shot-peening operation; and a pickling operation, and then cold-rolled with a reduction ratio of greater than or equal to 25% in one cold-rolling operation down to a thickness of less than or equal to 1.5 mm, the cold-rolled strip being subjected to a final annealing operation.

2. Method according to claim 1, **characterized in that** the one cold rolling operation is carried out with a reduction ratio of between 25 and 90%.

3. Method according to claims 1 to 2, **characterized in that** the final annealing is carried out on the run at a temperature between 700 and 1050°C for a time of less than 10 min.

4. Method according to claims 1 to 3, **characterized in that**, furthermore, after the final annealing, the precut steel sheet is subjected to a stress-relief annealing operation.

5. Method according to claim 4, **characterized in that** the stress-relief annealing is carried out at a temperature above 650°C for a time of greater than 3 min.
